# EUROPÄISCHE PATENTSCHRIFT

(11) **EP 0 454 211 B1**
(45) Veröffentlichungstag und Bekanntmachung des Hinweises auf die Patenterteilung: **22.06.1994**
(21) Anmeldenummer: 91200844.8
(22) Anmeldetag: 11.04.1991
(51) Int. Cl.: C23C 22/80

(54) **Verfahren zum Aufbringen von Phosphatüberzügen auf Metalloberflächen**
Process for applying phosphate coatings on metal surfaces
Procédé pour appliquer des couches de phosphates sur des surfaces métalliques

(30) Priorität: 21.04.1990 DE 4012795
(43) Veröffentlichungstag der Anmeldung: 30.10.1991
(73) Patentinhaber: METALLGESELLSCHAFT Aktiengesellschaft, 60015 Frankfurt (DE); SOCIETE CONTINENTALE PARKER, 92111 Clichy Cédex (FR)
(72) Erfinder: Rein, Rüdiger, W-3565 Breidenbach (DE); Jentsch, Dieter, Dr., W-6070 Langen (DE); Wittel, Klaus-Werner, Dr., W-6000 Frankfurt am Main 90 (DE)
(74) Vertreter: Rieger, Harald, Dr.

(56) Entgegenhaltungen:
- FR-A- 2 114 874
- PATENT ABSTRACTS OF JAPAN, Band 4, Nr. 144 (C-27)[626], 11. Oktober 1980; & JP-A-55 091 997 (NIPPON PARKERIZING K.K.) 11-07-1980

## Beschreibung

Die Erfindung betrifft ein Verfahren zum Aufbringen von Phosphatüberzügen auf Metalloberflächen durch Aktivieren mit einem Aktivierungsmittel auf Basis Ti IV-Phosphat und Zinkphosphatierung.

Durch Phosphatierung mit wäßrigen Lösungen auf Basis Zinkphosphat lassen sich auf zahlreichen metallischen Oberflächen, wie Eisen, Stahl, legierungsverzinktem Stahl, Aluminium oder aluminiertem Stahl Zinkphosphatschichten erzeugen. Die Applikation der Phosphatierungslösungen, die neben Zink und Phosphorsäure noch weitere Kationen und Anionen enthalten können, erfolgt im Spritz-, Tauch- oder Spritz-/Tauchverfahren. Die erhaltenen Zinkphosphatschichten dienen dem Korrosionsschutz, der Lackhaftung, der Verminderung des Gleitwiderstandes, der Erleichterung der Kaltumformung und der elektrischen Isolation.

Zu einem Phosphatierverfahren gehören neben der Phosphatierung selbst noch diverse Vor- bzw. Nachbehandlungsstufen. Unerläßlich ist die Reinigung der Metalloberfläche, die im allgmeinen mit alkalischen oder sauren Reinigern erfolgt und die Metalloberfläche von Ölen, Fetten, Oxiden und anhaftenden Feststoffpartikeln befreit. Sofern die Reinigung mit mild alkalischen Reinigern erfolgt, ist es prinzipiell möglich, die Reinigung mit der Aktivierung der Metalloberfläche zu kombinieren. In der Regel schließt sich jedoch die Aktivierung als separater Verfahrensschritt an die Reinigung an.

Die Aktivierung der Metalloberfläche hat die Aufgabe, bei möglichst kurzen Phosphatierzeiten die Ausbildung einer möglichst feinkristallinen Zinkphosphatschicht zu gewährleisten. Ein Kriterium für die Wirkung eines Aktivierungsmittels ist daher die Mindestphosphatierzeit. Die Eignung zur Ausbildung auch feinkristalliner Zinkphosphatschichten läßt sich anhand der Schichtgewichte oder durch rasterelektronenmikroskopische Aufnahmen ermitteln.

In der Praxis haben sich insbesondere Aktivierungsmittel auf Basis Titan-IV-Phosphat bewährt. Titan-IV-Phosphate bilden sich bei der Umsetzung von wäßrigen Titan-IV-Salzlösungen mit löslichen Phosphaten oder Phosphorsäure. Produkte mit aktivierenden Eigenschaften werden jedoch nur unter besonderen Herstellungsbedingungen, die beispielsweise in den US-Patentschriften 2 310 239 und 2 456 947 beschrieben sind und genaue Angaben hinsichtlich Art und Konzentration der Rohstoffe, Temperatur und pH-Bereich bei der Herstellung machen, erhalten. Doch selbst bei Einhaltung konstanter Reaktionsbedingungen erhält man von Charge zu Charge Schwankungen in der anwendungstechnischen Wirkung.

Ein Nachteil bei der Anwendung von Aktivierungsmitteln auf Basis Titan-IV-Phosphat liegt darin, daß die Aktivierungsbäder mit vollentsalztem Wasser angesetzt werden müssen. Der Grund hierfür ist, daß die im Leitungswasser als Härtebildner vorhandenen Erdalkalinietallionen Titan-IV-Phosphat in Aktivierungsbädern destabilisieren. Diese Erdalkalimetallionen können auch durch Spülwässer in das Aktivierungsbad eingeschleppt werden.

Um den nachteiligen Einfluß von Erdalkalimetallionen zu beseitigen und damit eine Destabilisierung des Aktivierungsbades zu vermeiden, wird in der DE-A-3731089 vorgeschlagen, Kationen austauschende Zeolithe mit einem primärteilchendurchmesser von < 3 »m dem aktivierenden Titanphosphat zuzumischen. Ein anderer Weg, die Aktivierungsbäder zu verbessern, ist in der EP-B-180523 beschrieben. Die Zugabe von als Komplexbildner wirkender Phosphonsäure in das Aktivierungsbad gestattet die Verwendung von Industriewasser zum Badansatz. Darüberhinaus soll die Phosphonsäure bewirken, daß die Zinkphosphatschicht extrem feinkristallin wird. Ein schwerwiegender Nachteil einzelner Phosphonsäuren ist allerdings, daß sie bereits in Konzentrationen von einigen wenigen mg/l als Phosphatierbadgift wirkt. Ein Eintrag von Phosphonsäure aus dem Aktivierungsbad in das Phosphatierbad kann das Phosphatierbad in kürzester Zeit unbrauchbar machen.

Die DE-A-3814287 sieht vor, Poly(aldehydcarbonsäuren) in unterstöchiometrischer Menge als Komplexbildner für Titan-IV während der Herstellung aktivierender Titan-IV-Phosphate zuzusetzen. Dadurch entstehen hauptsächlich Titanphosphate mit geringer Korngröße (< 200 »m), die eine erhöhte Wirksamkeit des Aktivierungsmittels aufweisen sollen. Auch hier kann das Einschleppen der Poly(aldehydcarbonsäuren) in das Phosphatierbad erhebliche Nachteile mit sich bringen.

Die vorstehend behandelte Verbesserung der Stabilität der Aktivierungsbäder gegenüber Wasserhärte durch Zusätze bzw. die Verbesserung der Qualität hinsichtlich Standzeit der Aktivierungsbäder und Kristallinität des in der nachfolgenden Stufe aufgebrachten Zinkphosphatüberzuges durch Komplexbildner haben jedoch auch erhebliche Nachteile. Ein Nachteil insbesondere von Komplexbildnern ist, daß sie als Phosphatierbadgifte wirken und die Abwasserbehandlung erschweren, da sie Schwermetalle in Lösung bringen oder halten.

Weiterhin sind Aktivierungsmittel auf Basis Ti IV-Phosphat mit einem Gehalt mindestens eines der zweiwertigen Metalle Barium, Strontium und Kalzium bekannt (FR-A-2 114 874). Dabei soll die Zahl der Äquivalente des Titans die Zahl der Äquivalente der zweiwertigen Metalle nicht übersteigen. Zu Vergleichszwecken ist das Ergebnis der aktivierenden Reinigung vor der Zinkphosphatierung mit Reinigungsflüssigkeiten mitgeteilt, die einen pH-Wert größer als 12 aufweisen und unter anderem ein mit einer Kupferverbindung modifiziertes Aktivierungsmittel auf Basis Ti IV-Phosphat enthalten. Der Darstellung in FR-A-2 114 874 zufolge führt diese Vorbehandlung bei der anschließenden Zinkphosphatierung zu dünnen, pulvrigen, unregelmäßigen Phosphatschichten mit groben Kristallen.

Aufgabe der Erfindung ist es, ein Verfahren zum Aufbringen von Phosphatüberzügen auf Metalloberflächen durch Aktivieren mit einem Aktivierungsmittel auf Basis Ti IV-Phosphat und Zinkphosphatierung bereitzustellen, das die Nachteile der bekannten Verfahren nicht aufweist, den Einsatz eines Aktivierungsmittels vorsieht, das einfach herzustellen ist und zu stabilen Aktivierungsbädern mit hoher Standzeit führt, die zudem die Entstehung feinkristalliner Zinkphosphatschichten in kurzer Zeit garantieren.

Die Aufgabe wird gelöst, indem das Verfahren der eingangs genannten Art entsprechend der Erfindung in der Weise ausgestaltet wird, daß man die Metalloberflächen mit einem Aktivierungsbad aktiviert, das
0,001 bis 0,060 g/l Ti
0,020 bis 1,2 g/l Orthophosphat (ber. als P₂O₅) und
0,001 bis 0,1 g/l Cu
und soviel Alkali enthält, daß es einen pH-Wert von 7 bis 11 aufweist.

Die Einstellung des Kupfergehaltes erfolgte durch Zusatz von Kupferverbindungen. Diese Verbindungen bewirken, daß die Mindestphosphatierzeit ganz beträchtlich reduziert wird. Der Kupferzusatz hat auch zur Folge, daß das Aktivierungsbad über einen weiten Temperaturbereich stabil ist und sehr gute aktivierende Eigenschaften zeigt.

Es sind im wesentlichen alle Verbindungen für die Einbringung des Kupfers in das Aktivierungsmittel geeignet. Gemäß einer vorteilhaften Weiterbildung der Erfindung enthält das Aktivierungsmittel über Kupferhydroxid, Kupferoxydhydrat, Kupfertartrat, Kupfernitrat und/oder Kupferphosphat eingebrachte Kupferverbindungen. Kupfersulfat oder Kupferchlorid sind zwar verwendbar, werden aber nicht bevorzugt.

Eine weitere vorteilhafte Ausgestaltung der Erfindung besteht darin, ein Aktivierungsbad einzusetzen, das einen zusätzlichen Gehalt mindestens eines der Bestandteile
- kondens. Phosphat (ber. als P₂O₅) in Mengen bis 1,2 g/l
- Silikat (ber. als SiO₂) in Mengen bis 0,5 g/l
- Komplexbildner in Mengen bis 1,0 g/l
- wasserlösliches organisches Polymer in Mengen bis 0,1 g/l
- Verdickungsmittel in Mengen bis 0,1 g/l und
- Tensid in Mengen bis 0,3 g/l

aufweist. Durch die hier erwähnten weiteren Zusätze zum Aktivierungsbad enthält man eine Reihe zusätzlicher vorteilhafter Eigenschaften. Beispielsweise bewirkt der Zusatz von kondensiertem Phosphat zum Aktivierungsmittel, daß das daraus hergestellte Aktivierungsbad auf eingeschleppte Härtebildner weniger empfindlich reagiert. Wasserlösliches organisches Polymer stabilisiert das im Aktivierungsbad in kollodialer Form dispergierte Titan-IV-Phosphat und verlängert somit die Standzeit des Aktivierungsbades erheblich. Tenside setzen die Oberflächenspannung herab, so daß das aktivierend wirkende Titanphosphat besser auf der Metalloberfläche haftet.

Besonders vorteilhaft ist die Anwendung des erfindungsgemäßen Verfahrens auf die Aktivierung von Eisen, Stahl, verzinktem Stahl, legierungsverzinktem Stahl, aluminiertem Stahl und Aluminium.

Kupferkonzentrationen oberhalb 0,1 g/l sollten vermieden werden, da sie zu einer Störung bei der Phosphatierung in der nachfolgenden Stufe führen können.

Die Erfindung wird anhand der folgenden Beispiele näher und beispielhaft erläutert.

### Beispiel 1

Stahlbleche der Qualität St 1405 wurden nach folgendem Verfahrensgang behandelt:
1. Reinigen stark alkalischer Tauchreiniger 20 g/l; 10 min; 70°C
2. Spülen kaltes Wasser 30 sec
3. Reinigen mild alkalischer Tauchreiniger 13 g/l; 5 min; 60°C;
4. Spülen kaltes Wasser 30 sec.
5. Aktivierende 1 g/l Aktivierungsmittel Vorspülung 30 sec tauchen, 22°C
6. Phosphatierung 1,2 g/l Zn; 12,0 g/l P₂O₅; 0,8 g/l Mn; 0,8 g/l Ni; 7 g/l NO₃ 4,07 g/l Na; 0,17 g/l NaNO₂; 50°C;
   Phosphatierzeit 3 und 6 Minuten Tauchen
7. Spülen kaltes Wasser 30 sec
8. Trocknung mit Warmluft

Es wurden insgesamt 6 Aktivierungsmittel hergestellt, die dann jeweils zur Bildung von Aktivierungsbädern eingesetzt wurden.

### Aktivierungsmittel 1

Zur Herstellung des Aktivierungmittels wurden 3,27 kg festes Natriumhydroxid in 4,9 kg Wasser gelöst und - nach dem Erkalten - mit einer Lösung von 0,54 kg H₂TiF₆ (40 Gew.-%), 0,97 kg Ca(NO₃)₂ x 4H₂O in 4,36 kg Wasser versetzt. Der erhaltenen Aufschlämmung wurde anschließend - wiederum nach dem Erkalten - eine Lösung von 4,91 kg H₃PO₄ (55 Gew.-% P₂O₅) in 0,46 kg Wasser derart zugegeben, daß die Temperatur 45°C nicht überstieg. Nach beendeter Zugabe von Phosphorsäure erfolgte eine langsame Aufheizung auf 70 - 90°C. Diese Temperatur wurde zwecks Reifung des Aktivierungsmittels für die Dauer von 30 Minuten beibehalten. Dann wurde eine wäßrige Lösung von 216,67 g Cu(NO₃)₂ x 3H₂O homogen in der Aufschlämmung verteilt und die Aufschlämmung getrocknet. Sämtliche Mischvorgänge und der Reifeprozeß wurden unter Rühren durchgeführt.

### Aktivierungsmittel 1a

Es wurde ein Aktivierungmittel wie im Verfahrensgang von Aktivierungsmittel 1 beschrieben, jedoch ohne Zugabe von Kupfernitrat hergestellt.

### Aktivierungsmittel 2

Zur Herstellung des Aktivierungsmittels wurden 50 kg Titanylsulfat, 375 kg NaOH (fest), 580 kg Phosphorsäure (55 Gew.-% P₂O₅), 159 kg Na₂CO₃ (fest) und 170 kg Wasser unter Kneten vermischt und anschließend mit Kupferphosphat in solcher Menge versetzt, daß eine Kupferkonzentration von 2 Gew.-% resultierte.

### Aktivierungsmittel 2a

Es wurde ein Aktivierungsmittel hergestellt, das hinsichtlich der Zusammensetzung dem Aktivierungsmittel 2 entsprach, jedoch kein Kupferphosphat enthielt.

### Aktivierungsmittel 3

Als Aktivierungsmittel 3 wurde das Aktivierungsmittel 1 verwendet, das mit Maleinsäureanhydrid-Copolymer in der Weise versetzt war, daß das resultierende Aktivierungsbad 10 mg/l enthielt.

### Aktivierungsmittel 4

Auch hierfür diente als Ausgangsprodukt das Aktivierungsmittel 1, das mit Tensid in solchen Mengen vermischt war, daß beim Ansatz des Aktivierungsbades eine Tensidkonzentration von 0,3 g/l entstand.

Nach einer Phosphatierzeit von 3 Minuten bzw. 6 Minuten wurde der Schichtbedeckungsgrad in Prozent ermittelt. Dieser Wert gibt an, welcher Anteil der Metalloberfläche mit einer geschlossenen Zinkphosphatschicht versehen ist. Die Beurteilung erfolgte visuell. Weiterhin wurden das Schichtgewicht des Phosphatüberzuges gravimetrisch bestimmt und die Mindestphosphatierzeiten ermittelt. Die Mindestphosphatierzeit ist der zur Ausbildung einer geschlossenen Phosphatschicht erforderliche minimale Zeitbedarf. Die Kristallinität der Phosphatschichten wurde mittels Rasterelektronenmikroskop-Aufnahmen bei einer 2000-fachen Vergrößerung geprüft.

Die jeweils erhaltenen Ergebnisse hinsichtlich Bedeckungsgrad der Metalloberfläche nach 3- bzw. 6-minütiger Phosphatierzeit,, Mindestphosphatierzeit, Schichtgewicht und Standzeit der Aktivierungsbäder in Tagen sind nachfolgend tabellarisch zusammengestellt.

Aus der vorstehenden Tabelle ergibt sich insbesondere, daß das Aktivierungsmittel nach Beispiel 1, 2, 3 und 4 bereits nach 3 Minuten langer Phosphatierdauer zu einer hohen, nahezu vollständigen Bedeckung der Metalloberfläche führt bzw. in der nachfolgenden Phosphatierstufe kurze Behandlungszeiten ermöglicht. Dabei ist das Gewicht der Phosphatschicht durchaus im üblichen Rahmen.

Die Ergebnisse für die Aktivierungsmittel 3 und 4 lassen erkennen, daß der Zusatz von Maleinsäureanhydrid-Copolymer bzw. von Tensid bei Einhaltung der kurzen Mindestphosphatierzeit (vgl. Aktivierungsmittel 1) zu einer beträchtlichen Erhöhung der Standzeit des Aktivierungsbades führt. Die Untersuchungen mit dem Rasterelektronenmikroskop zeigten, daß die unter Verwendung der Aktivierungsmittel 1, 2, 3 und 4 erhaltenen Phosphatschichten von feinkörniger Beschaffenheit waren.

## Patentansprüche

1. Verfahren zum Aufbringen von Phosphatüberzügen auf Metalloberflächen durch Aktivieren mit einem Aktivierungsmittel auf Basis Ti IV-Phosphat und Zinkphosphatierung, dadurch gekennzeichnet, daß man die Metalloberflächen mit einem Aktivierungsbad aktiviert, das
0,001 bis 0,060 g/l Ti
0,020 bis 1,2 g/l Orthophosphat (ber. als P₂O₅)
0,001 bis 0,1 g/l Cu
und soviel Alkali enthält, daß es einen pH-Wert von 7 bis 11 aufweist.

2. Verfahren nach Anspruch 1, dadurch gekennzeichnet, daß man die Metalloberflächen mit einem Aktivierungsbad aktiviert, das über Kupferhydroxid, Kupferoxidhydrat, Kupfertartrat, Kupfernitrat und/oder Kupferphosphat eingebrachte Kupferverbindungen enthält.

3. Verfahren nach Anspruch 1 oder 2, dadurch gekennzeichnet, daß das Aktivierungsbad einen zusätzlichen Gehalt mindestens eines der Bestandteile
- kondensiertes Phosphat (ber. als P₂O₅) in Mengen bis 1,2 g/l
- Silikat (ber. als SiO₂) in Mengen bis 0,5 g/l
- Komplexbildner in Mengen bis 1,0 g/l
- wasserlösliches organische Polymer in Mengen bis 0,1 g/l
- Verdickungsmittel in Mengen bis 0,1 g/l
- Tensid in Mengen bis 0,3 g/l
aufweist.

4. Anwendung des Verfahrens nach einem oder mehreren der Ansprüche 1 bis 3 auf die Aktivierung von Eisen, Stahl, verzinktem Stahl, legierungsverzinktem Stahl, aluminiertem Stahl und Aluminium.

## Claims

1. A method for applying phosphate coatings to metal surfaces by activating with an activating agent on the basis of titanium IV phosphate and zinc-phosphating, characterised in that the metal surfaces are activated with an activating bath which contains
0.001 to 0.060 g/l Ti
0.020 to 1.2 g/l orthophosphate (calculated as P₂O₅)
0.001 to 0.1 g/l Cu
and a quantity of alkali such that it has a pH value of 7 to 11.

2. A method according to Claim 1, characterised in that the metal surfaces are activated with an activating bath which contains copper compounds introduced via copper hydroxide, hydrated copper oxide, copper tartrate, copper nitrate and/or copper phosphate.

3. A method according to Claim 1 or 2, characterised in that the activating bath has an additional content of at least one of the constituents
- condensed phosphate (calculated as P₂O₅) in quantities of up to 1.2 g/l
- silicate (calculated as SiO₂) in quantities of up to 0.5 g/l
- complexing agent in quantities of up to 1.0 g/l
- water-soluble organic polymer in quantities of up to 0.1 g/l
- thickening agent in quantities of up to 0.1 g/l
- surfactant in quantities of up to 0.3 g/l.

4. The application of the method according to one or more of Claims 1 to 3 to the activation of iron, steel, galvanised steel, zinc alloy-plated steel, aluminised steel and aluminium.

## Revendications

1. Procédé d'application de revêtements de phosphate sur des surfaces métalliques par activation par un agent d'activation à base de phosphate de Ti IV et par phosphatation au zinc, caractérisé en ce qu'il consiste à activer les surfaces métalliques par un bain d'activation qui contient
de 0,001 à 0,060 g/l de Ti
de 0,020 à 1,2 g/l d'orthophosphate (exprimé en P₂O₅)
de 0,001 à 0,1 g/l de Cu
et tant d'agent alcalin qu'il ait un pH de 7 à 11.

2. Procédé suivant la revendication 1, caractérisé en ce qu'il consiste à activer les surfaces métalliques par un bain d'activation qui contient des composés de cuivre introduits par l'intermédiaire de l'hydroxyde de cuivre, de l'hydrate d'oxyde de cuivre, du tartrate de cuivre, du nitrate de cuivre et/ou du phosphate de cuivre.

3. Procédé suivant la revendication 1 ou 2, caractérisé en ce que le bain d'activation a une teneur supplémentaire en au moins l'un des constituants que sont
- un phosphate condensé (exprimé en P₂O₅) en des quantités allant jusqu'à 1,2 g/l
- un silicate (exprimé en SiO₂) en des quantités allant jusqu'à 0,5 g/l
- un agent complexant en des quantités allant jusqu'à 1,0 g/l
- un polymère organique hydrosoluble en des quantités allant jusqu'à 0,1 g/l
- un agent épaississant en des quantités allant jusqu'à 0,1 g/l
- un agent tensioactif en des quantités allant jusqu'à 0,3 g/l

4. Utilisation du procédé suivant l'une ou plusieurs des revendications 1 à 3 pour l'activation du fer, de l'acier, de l'acier zingué, de l'acier zingué allié, de l'acier aluminé et de l'aluminium.
